# FASCICULE DE BREVET EUROPEEN

(11) **EP 0 786 312 B1**
(45) Date de publication et mention de la délivrance du brevet: **14.06.2000**
(21) Numéro de dépôt: 97400100.0
(22) Date de dépôt: 17.01.1997
(51) Int. Cl.: B24C 1/10, B08B 7/02, B24B 1/04

(54) **Procédé de traitement d'une surface métallique et de fabrication d'un article culinaire**
Verfahren zur Behandlung einer metallischen Oberfläche und Herstellung eines Kochgeschirrs
Process treatment for a metallic surface and the manufacturing of a cooking utensil

(30) Priorité: 24.01.1996 FR 9600799
(43) Date de publication de la demande: 30.07.1997
(73) Titulaire: SEB S.A., 69130 Ecully (FR)
(72) Inventeur: Vilon, Jérôme, 74520 Vulbens (FR)
(74) Mandataire: Keib, Gérard

(56) Documents cités:
- EP-A- 0 247 932
- EP-A- 0 510 546
- EP-A- 0 568 322
- WO-A-95/17994
- US-A- 5 463 916

## Description

La présente invention concerne un procédé de traitement d'une surface métallique. Elle concerne également un procédé de fabrication d'un article culinaire.

Il est connu de créer préalablement sur une surface métallique une série de microcavités pour permettre ensuite l'accrochage d'un revêtement, tel que du polytétrafluoréthylène par exemple, sur cette surface.

Ces microcavités peuvent être formées par une attaque chimique du métal.

Cependant, lorsque le revêtement n'est appliqué que partiellement sur la surface métallique, notamment pour former un décor, une partie de la surface métallique reste apparente. Du fait de la présence des microcavités, la surface apparente est très poreuse et fragile et donc sujette à encrassage et aux rayures. Le nettoyage de ces parties non revêtues est alors très difficile à réaliser.

On connaît également selon le brevet US-A-5 463 916, un procédé conforme au préambule de la revendication 1 consistant à préparer la surface à revêtir en la soumettant à un sablage.

Ce procédé présente toutefois l'inconvénient d'incruster des particules de sable dans les microcavités formées dans le métal.

Lorsque la surface métallique est revêtue, partiellement ou en totalité, on procède parfois à un galetage ou à la mise sous presse de la surface afin de la rendre lisse et brillante.

La présente invention a pour objet de résoudre les inconvénients précités en proposant un procédé de traitement d'une surface métallique dans lequel la surface obtenue est suffisamment lisse pour éviter les rayures et l'encrassage par des matières grasses.

Le procédé de traitement visé par l'invention d'une surface métallique comprend des étapes dans lesquelles :
a) on forme sur ladite surface une série de microcavités; et
b) on applique un revêtement au moins partiellement sur la surface.

Conformément à l'invention, ce procédé est caractérisé en ce qu'en outre :
c) on procède au billage de la surface aux moyens de billes de petites dimensions projetées contre la surface. Cette étape de billage succédant à l'étape de revêtement.

Grâce à ce billage de la surface, les microcavités sont écrasées au niveau de la surface métallique. En effet, les billes en mouvement rebondissent sur la surface : à chaque impact avec cette dernière, les billes créent une empreinte et écrasent ainsi les microcavités.

L'encrassage et la sensibilité à la rayure de cette surface sont ainsi fortement limités du fait de l'augmentation de sa dureté et du lissage de celle-ci.

Le billage du revêtement, partiel ou total, et des microcavités apparentes permet d'obtenir une surface présentant un aspect lisse et très peu rayable et poreuse, facilement nettoyable.

Lorsque le revêtement n'est que partiel, le billage de la surface aux moyens de billes de petites dimensions permet d'atteindre les zones de surface métallique non revêtues et présentant des microcavités apparentes.

Le billage permet donc d'écraser ces microcavités situées entre les portions de surface revêtues.

Selon une version préférée de l'invention, à l'étape b), la surface métallique est revêtue partiellement de polytétrafluoréthylène.

Le billage a ainsi pour objet d'écraser les microcavités apparentes et de glacer le revêtement de polytétrafluoréthylène (PTFE).

De manière inattendue, le revêtement de PTFE ne perd pas ses qualités anti-adhésives après l'opération de billage mais présente au contraire un aspect lisse et brillant facilitant son nettoyage.

Selon un autre aspect de l'invention, un procédé de fabrication d'un article culinaire à partir d'une plaque métallique est caractérisé en ce que les deux surfaces de la plaque sont traitées par le procédé de traitement conforme à l'une des revendications 1 à 5, cette plaque ayant une surface comportant un revêtement en continu de polytétrafluoréthylène et une autre surface comportant un revêtement partiel de polytétrafluoréthylène formant un décor.

La fabrication de tels articles culinaires est ainsi facilitée car un traitement identique peut être mis en oeuvre sur les deux faces de cet article, permettant à la fois la suppression des microcavités apparentes et le glaçage du revêtement de PTFE.

D'autres particularités et avantages de l'invention apparaîtront encore dans la description ci-après.

Aux dessins annexés, donnés à titre d'exemples non limitatifs :
- la figure 1 est une vue en coupe transversale d'une plaque métallique avant traitement ;
- la figure 2 est une vue agrandie du détail A de la figure 1;
- la figure 3 est une vue en coupe transversale d'une plaque métallique en cours de traitement conformément à l'invention ;
- la figure 4 est une vue agrandie en coupe d'une portion de surface après billage ; et
- la figure 5 est une vue en coupe d'un récipient culinaire obtenu par le procédé de fabrication conforme à l'invention.

Le procédé de traitement conforme à l'invention a pour objet de traiter une surface métallique 1a, 1b, en aluminium ou alliage d'aluminium par exemple.

Il comprend les étapes suivantes :
a) On forme sur la surface 1a, 1b une série de microcavités 4.
   Ces microcavités 4 sont particulièrement bien visibles à la figure 2. Elles sont généralement créées par une attaque chimique de la surface métallique 1a, 1b.
b) On applique ensuite un revêtement au moins partiellement sur la surface 1a, 1b.
   Le revêtement peut être un revêtement anti-adhérent.

Dans l'exemple décrit ci-après, le revêtement est en polytétrafluoréthylène (PTFE). A la figure 1, la surface 1a est revêtue partiellement, afin de former un décor, et la surface 1b est revêtue en continu.

L'application du PTFE peut être réalisée au rouleau, au pistolet ou par sérigraphie en utilisant éventuellement un écran ou un masque pour protéger les zones non revêtues de la surface métallique 1a.

Les surfaces 1a, 1b, ainsi revêtues sont ensuite cuites pendant environ 5mn, à une température de 400-450°C.

La surface 1a, après les étapes a) et b), présente, comme illustré à la figure 2, des zones non revêtues présentant des microcavités 4 largement ouvertes, susceptibles de s'encrasser très facilement.

Conformément à l'invention, le procédé de traitement comprend en outre une étape c) de billage, mise en oeuvre dans cet exemple sur la surface 1a, 1b, déjà revêtue.

On procède à l'étape de billage aux moyens de billes 7 de petites dimensions projetées contre la surface 1a, 1b.

Cette étape de billage est illustrée à la figure 3.

Les billes 7 sont en métal dur, tel qu'en acier inoxydable.

Elles ont un diamètre compris entre 0,5 et 5 mm, de manière à réaliser des impacts de petites dimensions sur la surface 1a.

On peut utiliser des billes de diamètre identique ou différent.

L'étape de billage a une durée comprise entre 0,5 et 5 secondes.

Les billes 7 sont mises en mouvement sous l'action d'ultrasons émis par un générateur 6.

Le générateur d'ultra-son 6 produit des ondes ultrasonores qui mettent en vibration la sonotrode 8 (onde se propageant suivant un axe vertical)

Les billes 7 placées sur la sonotrode 8 sont mises en mouvement par les ultrasons et sont projetées sur la surface à traiter.

La sonotrode peut être de forme parallélépipédique. Pour traiter une surface, en forme de disque, on place un cache circulaire 9 sur la surface à traiter.

Après le billage, la surface la présente des microcavités 4' écrasées par les billes 7, comme représenté à la figure 4.

Lors de la fabrication d'un article culinaire, tel qu'un récipient 10 illustré à la figure 5, on utilise une plaque métallique 1 en aluminium sur laquelle on applique le procédé de traitement décrit ci-dessus, une des faces la étant partiellement revêtue de PTFE pour former un décor, et l'autre face 1b étant revêtue intégralement de PTFE.

La plaque 1, en forme de disque, est ensuite emboutie en forme de récipient culinaire 10, la surface la revêtue partiellement de PTFE correspondant à la face extérieure du récipient 10.

Lors de la fabrication d'un récipient culinaire, le billage des surfaces pourrait également être réalisé après l'emboutissage ou le fluotournage de la plaque métallique revêtue.

## Revendications

1. Procédé de traitement d'une surface métallique (1a, 1b) dans lequel :
a) on forme sur ladite surface (1a,1b) une série de microcavités (4); et
b) on applique un revêtement (2,3) au moins partiellement sur la surface (1a, 1b),
caractérisé en ce qu'en outre :
c) on procède au billage de ladite surface (1a, 1b) aux moyens de billes (7) de petites dimensions projetées contre la surface (1a, 1b), cette étape de billage succédant à l'étape b) de revêtement.

2. Procédé conforme à la revendication 1, caractérisé en ce que les billes (7) sont en acier.

3. Procédé conforme à l'une des revendications 1 ou 2, caractérisé en ce que les billes (7) ont un diamètre compris entre 0,5 et 5 mm.

4. Procédé conforme à l'une des revendications 1 à 3, caractérisé en ce que l'étape c) de billage a une durée comprise entre 0,5 et 5 secondes.

5. Procédé conforme à l'une des revendications 1 à 4, caractérisé en ce que les billes (7) sont mises en mouvement sous l'action d'ultrasons émis par un générateur (6).

6. Procédé conforme à l'une des revendications 1 à 5, caractérisé en ce qu'à l'étape b), la surface métallique (1a) est revêtue partiellement de polytétrafluoréthylène.

7. Procédé de fabrication d'un article culinaire (10) à partir d'une plaque métallique, caractérisé en ce que les deux surfaces (1a, 1b) de la plaque (1) sont traitées par le procédé de traitement conforme à l'une des revendications 1 à 5, ladite plaque (1) ayant une surface (1b) comportant un revêtement continu (2) de polytétrafluoréthylène et une autre surface (1a) comportant un revêtement partiel (3) de polytétrafluoréthylène formant un décor.

8. Procédé conforme à la revendication 7, caractérisé en ce que la plaque (1) est emboutie en forme de récipient culinaire (10), la surface (1a) revêtue partiellement correspondant à la face extérieure dudit récipient (10).

## Patentansprüche

1. Verfahren zur Behandlung einer Metalloberfläche (1a, 1b), bei dem:
a) auf der Oberfläche (1a, 1b) mehrere Mikrovertiefungen (4) ausgebildet werden,
b) auf mindestens einem Teil der Oberfläche (1a, 1b) ein Überzug (2, 3) aufgebracht wird, dadurch gekennzeichnet, daß
c) auf der Oberfläche (1a, 1b) mittels Kugeln (7) mit kleinen Abmessungen, die auf die Oberfläche (1a, 1b) geschleudert werden, Brinellinge gebildet werden, wobei der Schritt der Bildung der Brinellinge nach dem Schritt b) des Aufbringens des Überzugs erfolgt.

2. Verfahren nach Anspruch 1, dadurch gekennzeichnet, daß die Kugeln (7) aus Stahl sind.

3. Verfahren nach einem der Ansprüche 1 oder 2, dadurch gekennzeichnet, daß die Kugeln (7) einen Durchmesser von 0,5 bis 5mm aufweisen.

4. Verfahren nach einem der Ansprüche 1 bis 3, dadurch gekennzeichnet, daß der Schritt c) der Bildung von Brinellingen eine Zeitdauer von 0,5 bis 5 Sek. aufweist.

5. Verfahren nach einem der Ansprüche 1 bis 4, dadurch gekennzeichnet, daß die Kugeln (7) durch die Wirkung von durch einen Generator (6) erzeugtem Ultraschall in Bewegung gesetzt werden.

6. Verfahren nach einem der Ansprüche 1 bis 5, dadurch gekennzeichnet, daß im Schritt b) die Metalloberfläche (1) teilweise mit Polytetrafluorethylen überzogen wird.

7. Verfahren zur Herstellung eines Küchenartikels (10) mit einer Metallschicht, dadurch gekennzeichnet, daß die zwei Oberflächen (1a, 1b) der Schicht (1) gemäß dem Behandlungsverfahren nach einem der Ansprüche 1 bis 5 behandelt werden, wobei die Schicht (1) eine Oberfläche (1b) aufweist, die eine durchgehende Schicht (2) aus Polytetrafluorethylen aufweist, und wobei die andere Oberfläche (1a) eine unterbrochene Schicht (3) aus Polytetrafluorethylen aufweist, die ein Muster ausbildet.

8. Verfahren nach Anspruch 7, dadurch gekennzeichnet, daß die Schicht (1) in Form des Küchengerätes (10) gepreßt wird, wobei die unterbrochene Oberfläche (1a) der äußeren Seite des Artikels (10) entspricht.

## Claims

1. Process for the treatment of a metal surface (1a, 1b), in which:
a) a series of microcavities (4) are formed on the said surface (1a, 1b); and
b) a coating (2, 3) is at least partially applied to the surface (1a, 1b),
characterized in that, furthermore:
c) the said surface (1a, 1b) is then ball-peened by means of small-sized balls (7) thrown against the surface (1a, 1b), this ball-peening step following the coating step b).

2. Process according to Claim 1, characterized in that the balls (7) are made of steel.

3. Process according to either of Claims 1 and 2, characterized in that the balls (7) have a diameter of between 0.5 and 5 mm.

4. Process according to one of Claims 1 to 3, characterized in that the ball-peening step c) lasts between 0.5 and 5 seconds.

5. Process according to one of Claims 1 to 4, characterized in that the balls (7) are set in motion by the action of ultrasound emitted by a generator (6).

6. Process according to one of Claims 1 to 5, characterized in that the metal surface (1a) is partially coated in step b) with polytetrafluoroethylene.

7. Process for manufacturing a cooking utensil (10) from a metal plate, characterized in that the two surfaces (1a, 1b) of the plate (1) are treated by the treatment process according to one of Claims 1 to 5, the said plate (1) having a surface (1b) comprising a continuous coating (2) of polytetrafluoroethylene and another surface (1a) comprising a partial coating (3) of polytetrafluoroethylene forming a decoration.

8. Process according to Claim 7, characterized in that the plate (1) is drawn into the form of a cooking vessel (10), the partially coated surface (1a) corresponding to the outer face of the said vessel (10) .
